# EUROPÄISCHE PATENTSCHRIFT

(11) **EP 0 134 821 B1**
(45) Veröffentlichungstag und Bekanntmachung des Hinweises auf die Patenterteilung: **15.07.1987**
(21) Anmeldenummer: 83107217.8
(22) Anmeldetag: 22.07.1983
(51) Int. Cl.: C23C 4/00, C22C 30/00, C22C 19/05

(54) **Hochtemperatur-Schutzschicht**
High-temperature protective coating
Revêtement protecteur à haute température

(43) Veröffentlichungstag der Anmeldung: 27.03.1985
(73) Patentinhaber: BBC Aktiengesellschaft Brown, Boveri & Cie., CH-5401 Baden (CH)
(72) Erfinder: Nicoll, Andrew R., D-6836 Oftersheim (DE)
(74) Vertreter: Kempe, Wolfgang

## Beschreibung

Die Erfindung bezieht sich auf eine Hochtemperatur-Schutzschicht gemäss dem Oberbegriff des Patentanspruches 1.

Solche Hochtemperatur-Schutzschichten kommen vor allem dort zur Anwendung, wo das Grundmaterial von Bauelementen aus warmfesten Stählen und/oder Legierungen, die bei Temperaturen über 600°C verwendet werden, zu schützen ist. Durch diese Hochtemperatur-Schutzschichten soll die Wirkung von Hochtemperatur-korrosionen vor allem von Schwefel, Ölaschen, Sauerstoff, Erdalkalien und Vanadium verlangsamt werden. Die Hochtemperatur-Schutzschichten werden direkt auf das Grundmaterial des Bauelementes aufgetragen. Bei Bauelementen von Gasturbinen sind Hochtemperatur-Schutzschichten von besonderer Bedeutung. Sie werden vor allem auf Lauf- und Leitschaufeln sowie auf Wärmestausegmente von Gasturbinen aufgetragen. Für die Fertigung dieser Bauelemente wird vorzugsweise ein austenitisches Material auf der Basis von Nickel, Kobalt oder Eisen verwendet. Bei der Herstellung von Gasturbinenbauteilen kommen vor allem Nickel-Superlegierungen als Grundmaterial zur Anwendung.

Bis jetzt ist es üblich, Bauelemente, die für Gasturbinen vorgesehen sind, durch eine Hochtemperatur-Schutzschicht zu schützen, die durch eine Legierung gebildet wird, welche M-Cr-AI-Y als Basiswerkstoff aufweist. M steht hierbei stellvertretend für Ni, NiCo, Co, Fe. Die aufgetragene Hochtemperatur-Schutzschicht weist eine Matrix auf, in die eine aluminiumhaltige Phase eingelagert ist. Wird ein Bauelement, das mit einer solchen Hochtemperatur-Schutzschicht versehen ist, einer Betriebstemperatur von mehr als 950°C ausgesetzt, so beginnt das in der Phase enthaltene Aluminium an die Oberfläche zu difundieren, wo es zur Ausbildung einer AL₂0₃-Deckschicht kommt. Von Nachteil ist hierbei, dass diese Deckschicht keine besonders gute Haftung aufweist und deshalb durch die Einwirkung von Korrosionen abgetragen wird. Im Laufe der Zeit greift die Korrosion so weit fort, so dass schliesslich die Matrix selbst angegriffen wird.

Es hat sich jedoch gezeigt, dass gerade Hochtemperatur-Schutzschichten, auf denen sich solche Deckschichten ausbilden, am besten geeignet sind, Bauelemente aus austenitischen Werkstoffen vor Hochtemperatur-Korrosionen zu schützen.

Aus EP-A-25263 ist eine Legierung bekannt, deren Basiswerkstoff Chrom, Titan, Aluminium und Nickel enthält. Als weitere Zusätze kann die Legierung seltene Erdmetalle, Hafnium und Silizium aufweisen. Die selbständige Ausbildung einer aluminiumoxidhaltigen Deckschicht bei einer Temperatur von mehr als 950°C wird bei dieser Legierung nicht genutzt.

In EP-A-81170 ist eine Hochtemperatur-Schutzschicht beschrieben, deren Basiswerkstoff im wesentlichen aus Chrom, Silizium, Bor, Eisen und Nickel besteht. Zur Ausbildung einer aluminiumoxidhaltigen Deckschicht erhält die Legierung einen Zusatz an Aluminium. Gleichzeitig wird der Siliziumgehalt auf einen definierten Wert begrenzt. Massnahmen zur Erhöhung der Haftfestigkeit der sich selbständig bildenden aluminiumoxidhaltigen Deckschicht sind hierhin nicht beschrieben.

Der Erfindung liegt deshalb die Aufgabe zugrunde, eine Hochtemperatur-Schutzschicht zu schaffen, die eine optimal haftende langlebige Deckschicht aufweist.

Diese Aufgabe wird erfindungsgemäss durch die kennzeichnenden Merkmale des Patentanspruches 1 oder 2 gelöst.

Bei der erfindungsgemässen Legierung handelt es sich um eine oxiddispersionsgehärtete Legierung. Sie weist eine deutliche Verbesserung bezüglich der Oxidationsbeständigkeit gegenüber bereits bekannten Hochtemperatur-Schutzschichten auf. Bei der aufgetragenen Hochtemperatur-Schutzschicht ist festzustellen, dass sie ebenfalls aluminiumhaltige Phasen aufweist, welche die Ausbildung einer aluminiumoxidhaltigen Deckschicht ermöglichen. Wird dem Basiswerkstoff, der die Hochtemperatur-Schutzschichtlegierung bildet, Zirkonium und Silizium zulegiert (Anspruch 1), so kommt es auf der aluminiumoxidhaltigen Deckschicht zur Ausbildung einer zusätzlichen Aluminium-Nickel-Chrom-Oxidschicht, welche den Schutz der Hochtemperatur-Schutzschicht und des darunter befindlichen Bauelementes wesentlich erhöht. Die erfindungsgemässe Hochtemperatur-Schutzschicht weist ferner die Eigenschaft auf, dass sie eine wesentlich bessere Haftfestigkeit auf den Bauelementen aufweist. Dies gilt auch für ihre Deckschicht.

Eine Hochtemperatur-Schutzschicht mit den gleichen Eigenschaften wird durch die Verwendung einer Legierung erzielt, die Chrom, Aluminium, Nickel, Silizium und Tantal enthält (Anspruch 2).

Alle hier beschriebenen Legierungen sind für die Ausbildung einer Hochtemperatur-Schutzschicht geeignet. Gleichgültig durch welche der oben beschriebenen Legierungen sie gebildet werden, es entstehen in jedem Fall unter Betriebsbedingungen auf diesen Schutzschichten Aluminiumoxid-Deckschichten, die auch bei Temperaturen, die grösser als 900°C sind, nicht abgetragen werden.

Anhand eines Ausführungsbeispiels, das die Herstellung eines beschichteten Gasturbinenbauteils beschreibt, wird die Erfindung näher erläutert. Das zu beschichtende Gasturbinenbauteil ist aus einem austenitischen Material, insbesondere einer Nickel-Superlegierung gefertigt. Vor der Beschichtung wird das Bauteil zunächst chemisch gereinigt und dann mit einem Sandstrahl aufgerauht. Die Beschichtung des Bauelements erfolgt unter Vakuum mit Hilfe des Plasmaspritzverfahrens. Für die Beschichtung wird eine Legierung verwendet, die 27 Gew.% Chrom, 7 Gew.% Aluminium, 3 Gew.% Silizium, 1 Gew.% Zirkonium aufweist, wobei der übrige Bestandteil der Legierung durch Nickel gebildet wird. Die Gewichtsangaben beziehen sich dabei auf das Gesamtgewicht der Legierung. Die pulverförmige Legierung weist vorzugsweise eine Korngrösse von 45µnn auf. Vor dem Aufbringen der Hochtemperatur-Schutzschicht wird das Bauelement mit Hilfe des Plasmastroms auf etwa 800°C erhitzt. Die Legierung, welche die Hochtemperatur-Schutzschicht bildet, wird direkt auf das Grundmaterial des Bauelementes aufgebracht. Als Plasmagas wird Argon und Wasserstoff verwendet. Der Plasmastrom beträgt etwa 580 Ampere und die angelegte Spannung 80 Volt. Nach dem Aufbringen der Legierung auf das Bauelement wird dieses einer Wärmebehandlung unterzogen. Diese erfolgt in einem Hochvakuum-Glühofen. In ihm wird ein Druck aufrecht erhalten, der kleiner als 5 x 10-³ Torr ist (1 Torr = 1,332 mbar). Nach dem Erreichen des Vakuums wird der Ofen auf eine Temperatur von 1100°C aufgeheizt. Die oben angegebene Temperatur wird während etwa 1 Stunde mit einer Toleranz von etwa +/- 4°C gehalten. Anschliessend wird die Heizung des Ofens abgeschaltet. Das beschichtete und wärmebehandelte Bauelement wird im Ofen langsam abgekühlt. Seine Herstellung ist damit beendet. Eine Analyse der aufgetragenen Hochtemperatur-Schutzschicht ergibt, dass sie eine Matrixzusammensetzung aufweist, die 28 Gew.% Chrom, 3 Gew.% Silizium, 3,6 Gew.% Aluminium, Rest Nickel enthält. Ferner können zwei ausgeschiedene Phasen festgestellt werden, bei denen eine 14,4 Gew.% Aluminium, 2,4 Gew.% Silizium, 8,9 Gew.% Chrom sowie Nickel enthält. Die zweite Phase weist 11 Gew.% Silizium, 26 Gew.% Zirkonium, 4 Gew.% Chrom sowie Nickel auf.

Mit dem gleichen Verfahren kann auch eine Hochtemperatur-Schutzschicht aufgetragen werden, die einen Nickel-Chrom-Aluminium-Basiswerkstoff aufweist, dem Silizium und Tantal zulegiert sind. Zur Bildung einer solchen Hochtemperatur-Schutzschicht wird vorzugsweise eine Legierung verwendet, die 27 Gew.% Chrom, 5 Gew.% Aluminium, 2,5 Gew.% Silizium und 1 bis 3 Gew.% Tantal aufweist.

Die Untersuchungen einer solchen mit dem oben beschriebenen Verfahren auf ein Bauelement aufgetragenen Hochtemperatur-Schutzschicht ergeben, dass die Hochtemperatur-Schutzschicht eine Matrixzusammensetzung aufweist, die 27 Gew.% Chrom, 3 Gew.% Aluminium, 2,4 Gew.% Silizium, 0,7 Gew.% Tantal enthält, wobei der restliche Anteil aus Nickel besteht. Ferner kommt es bei der Ausbildung der Hochtemperatur-Schutzschicht zur Ausscheidung einer Phase, die 8,5 Gew.% Aluminium, 1,8 Gew.% Silizium, 5,8 Gew.% Tantal, 5,8 Gew.% Chrom enthält, wobei der restliche Anteil aus Nickel besteht.

## Patentansprüche

1. Hochtemperatur-Schutzschicht, die eine metalloxidhaltige Deckschicht aufweist und aus einer Legierung mit Nickel-Basis und Gehalten an Chrom und Aluminium besteht, insbesondere für Bauelemente aus einem austenitischen Werkstoff, dadurch gekennzeichnet, dass die Legierung 25 bis 27 Gew.% Chrom, 4 bis 7 Gew.% Aluminium, 1 bis 3 Gew.% Silizium und 1 bis 2 Gew.% Zirkonium, Rest Nickel, bezogen auf das Gesamtgewicht der Legierung enthält.

2. Hochtemperatur-Schutzschicht, die eine metalloxidhaltige Deckschicht aufweist und aus einer Legierung mit Nickel-Basis und Gehalten an Chrom und Aluminium besteht, insbesondere für Bauelemente aus einem austenitischen Werkstoff, dadurch gekennzeichnet, dass die Legierung 23 bis 27 Gew.% Chrom, 3 bis 5 Gew.% Aluminium, 1 bis 2,5 Gew.% Silizium und 1 bis 3 Gew.% Tantal, Rest Nickel, bezogen auf das Gesamtgewicht der Legierung enthält.

3. Hochtemperatur-Schutzschicht nach einem der Ansprüche 1 oder 2, dadurch gekennzeichnet, dass die Legierung eine oxiddispersionsgehärtete Legierung ist.

## Revendications

1. Couche protectrice pour hautes températures, qui comporte une couche de recouvrement contenant un oxyde métallique et qui est constituée d'un alliage à base de nickel et contenant du chrome et de l'aluminium, en particulier pour composants constitués d'un matériau austénitique, caractérisée par le fait que l'alliage contient de 25 à 27% en poids de chrome, de 4 à 7% en poids d'aluminium, de 1 à 3% en poids de silicium et de 1 à 2% en poids de zirconium, par rapport au poids total de l'alliage, le reste étant constitué de nickel.

2. Couche protectrice pour hautes températures, qui comporte une couche de recouvrement contenant un oxyde métallique et qui est constituée d'un alliage à base de nickel et contenant du chrome et de l'aluminium, en particulier pour composants constitués d'un matériau austénitique, caractérisée par le fait que l'alliage contient de 25 à 27% en poids de chrome, de 3 à 5% en poids d'aluminium, de 1 à 2,5% en poids de silicium et de 1 à 3% en poids de tantale, par rapport au poids total de l'alliage, le reste étant composé de nickel.

3. Couche protectrice pour hautes températures selon l'une revendications 1 ou 2, caractérisée par le fait que l'alliage est un alliage durci par dispersion d'oxyde.

## Claims

1. High-temperature protective layer, having a metal oxide-containing top layer and consisting of a nickel-based alloy which contains chromium and aluminium, in particular for structural components of an austenitic material, characterized in that the alloy contains 25 to 27% by weight of chromium, 4 to 7% by weight of aluminium, 1 to 3% by weight of silicon and 1 to 2% by weight of zirconium, the remainder being nickel, relative to the total weight of the alloy.

2. High-temperature protective layer, having a metal oxide-containing top layer and consisting of a nickel-based alloy which contains chromium and aluminium, in particular for structural components of an austenitic material, characterized in that the alloy contains 23 to 27% by weight of chromium, 3 to 5% by weight of aluminium, 1 to 2.5% by weight of silicon and 1 to 3% by weight of tantalum, the remainder being nickel, relative to the total weight of the alloy.

3. High-temperature protective layer according to one of Claims 1 or 2, characterized in that the alloy is an oxide-dispersion-hardened alloy.
